# EUROPÄISCHE PATENTSCHRIFT

(11) **EP 0 947 589 B1**
(45) Veröffentlichungstag und Bekanntmachung des Hinweises auf die Patenterteilung: **27.11.2002**
(21) Anmeldenummer: 99103230.1
(22) Anmeldetag: 19.02.1999
(51) Int. Cl.: C21D 7/06

(54) **Verfahren zur Bearbeitung eines Werkstückes aus Stahl**
Process for treating a steel workpiece
Procédé de traitement d'une pièce d'acier

(30) Priorität: 31.03.1998 DE 19814299
(43) Veröffentlichungstag der Anmeldung: 06.10.1999
(73) Patentinhaber: Volkswagen Aktiengesellschaft, 38436 Wolfsburg (DE)
(72) Erfinder: Betzold, Jakob, 38465 Brome (DE)

(56) Entgegenhaltungen:
- EP-A- 0 271 688
- EP-A- 0 431 224
- US-A- 4 526 628
- US-A- 4 532 980
- US-A- 4 770 721
- US-A- 5 225 008
- US-A- 5 302 218
- US-A- 5 534 088
- PATENT ABSTRACTS OF JAPAN vol. 010, no. 131 (C-346), 15. Mai 1986 -& JP 60 258409 A (TOYOTA JIDOSHA KK), 20. Dezember 1985
- PATENT ABSTRACTS OF JAPAN vol. 018, no. 268 (C-1202), 23. Mai 1994 -& JP 06 041631 A (KOBE STEEL LTD), 15. Februar 1994
- PATENT ABSTRACTS OF JAPAN vol. 010, no. 252 (C-369), 29. August 1986 -& JP 61 079719 A (KOMATSU LTD), 23. April 1986
- PATENT ABSTRACTS OF JAPAN vol. 010, no. 004 (C-322), 9. Januar 1986 -& JP 60 162727 A (KOMATSU SEISAKUSHO KK), 24. August 1985
- PATENT ABSTRACTS OF JAPAN vol. 010, no. 314 (C-380), 24. Oktober 1986 -& JP 61 124521 A (KOMATSU LTD), 12. Juni 1986
- PATENT ABSTRACTS OF JAPAN vol. 017, no. 420 (C-1093), 5. August 1993 -& JP 05 086417 A (DOWA MINING CO LTD), 6. April 1993

## Beschreibung

Die Erfindung betrifft ein Verfahren zum Bearbeiten eines Werkstückes aus Stahl, insbesodere für ein Kraftfahrzeug, gemäß dem Oberbegriff des Anspruchs 1.

Zum Einbringen von Eigenspannungen in einen Werkstoff eines Werkstückes wird dieses beispielsweise Sand- oder Kugelgestrahlt.

So ist es aus der JP 61079719 A bekannt, ein Stahlwerkstück auf 800°C zu erhitzen, anschließend in einem Bad auf 300°C bis 550°C abzukühlen und anschließend einer Kugelstrahlbehandlung zu unterziehen. Ferner ist es aus der JP 60258409 A bekannt, ein Metallwerkstück auf einer Temperatur zwischen 50°C und 300°C zu halten, wobei und einem Kugelstrahlen zu unterziehen. dabei hat der Kugelstrahl eine niedriger Temperatur und kühlt dadurch eine Oberfläche des Werkstückes ab.

Der vorliegenden Erfindung liegt die Aufgabe zugrunde, ein Verfahren der obengenannten Art dahingehend zu verbessern, daß durch eine höhere Eindringtiefe von Druckspannungen eine höhere mechanische Festigkeit eines gemäß dem erfindungsgemäßen Verfahren bearbeiteten Werkstückes erzielt wird.

Diese Aufgabe wird erfindungsgemäß durch ein Verfahren der o.g. Art mit den in Anspruch 1 gekennzeichneten Merkmalen gelöst. Vorteilhafte Ausgestaltungen der Erfindung sind in den abhängigen Ansprüchen angegeben.

Dazu ist es erfindungsgemäß vorgesehen, daß das Werkstück nach dem Härten auf eine erste Temperatur im Bereich 500 °C bis 600 °C erwärmt und unmittelbar anschließend an die Erwärmung mit einem Strahl aus Festkörperteilchen behandelt wird, wobei hierdurch eine Randschicht mit einer Tiefe d von 500µm erhöht plastifiziert und schneller als ein Kern im Inneren des Werkstückes auf eine zweite Temperatur von 50 °C bis 200 °C abgekühlt wird.

Dies hat den Vorteil, daß durch das gleichzeitige Anlassen und Partikelstrahlen (Anlasstrahlen) eine höhere Werkstückfestigkeit erzielt wird. Dadurch kann ein Werkstück entweder für gegebene mechanische Belastungen geringer dimensioniert werden, was zu einer entsprechenden Gewichtseinsparung führt, oder bei konstanter Dimensionierung für höhere mechanische Belastungen verwendet werden.

Zweckmäßigerweise sind die Festkörperteilchen Kugeln und/oder Sandkörner.

In einer bevorzugten Ausführung ist der Stahl ein Federstahl und das Werkstück ist bevorzugt ein Pleuel, eine Achsfeder, eine Ventilfeder oder eine Blattfeder.

Weitere Merkmale, Vorteile und vorteilhafte Ausgestaltungen der Erfindung ergeben sich aus den abhängigen Ansprüchen, sowie aus der nachstehenden Beschreibung der Erfindung anhand der beigefügten Zeichnungen. Diese zeigen in
- Fig. 1: einen mit dem erfindungsgemäßen Verfahren behandelten Pleuelstegquerschnitt und
- Fig. 2: einen Tiefenverlauf von durch das erfindungsgemäße Verfahren in dem Werkstück erzeugten Eigenspannungen.

Fig. 1 zeigt beispielhaft als Werkstück einen Schnitt eines Pleuelsteges 10, welcher mit dem erfindungsgemäßen Verfahren behandelt wurde. Bei dem erfindungsgemäßen Verfahren wird die Werkstoffestigkeit durch Vorwärmen, beispielsweise in einem Ofen, zunächst verringert. Beim unmittelbar nachfolgenden Behandeln mit Festkörperpartikeln, wie beispielsweise Sand- oder Kugelstrahlen, ist das Werkstück 10 im wesentlichen noch auf der Vorwärmtemperatur. Auftreffende Strahlteitchen bzw. Strahlkömer bewirken nunmehr am noch heißen Werkstoff eine erhöhte Plastifizierung einer Randschicht 12, welche in Fig. 1 mit der Tiefe d dargestellt ist. Durch das Strahlen wird die Randschicht 12 während der Strahlbehandlung schneller abgekühlt als ein Kern 14 im Inneren des Werkstückes 10.

Durch eine nachfolgende Abkühlung im Kern 14 zieht sich das gesamte Werkstück 10 zusammen und Druckeigenspannungen im gesamten plastifizierten Randbereich 12 stellen sich ein. Dies erhöht eine mechanische und eine Schwingfestigkeit des Werkstückes 10.

Beispielsweise wird das Werkstück 10 noch im vorgewärmten Zustand bei einer Werkstück-Temperatur von beispielsweise 500 bis 600 °C mit einem Partikelstrahl behandelt, wobei das Strahlen eine Abkühlung der Randschicht 12 auf eine Temperatur von beispielsweise 100 °C am Ende der Behandlung bewirkt, wogegen der Kern 14 noch eine Temperatur von beispielsweise >200 °C hat. Das Werkstück aus beispielsweise anlaßbeständigem Stahl, insbesondere Federstahl, wird gehärtet, ganz oder teilweise in einer Ofenatmosphäre auf 500 bis 600 °C durchgewärmt und aus der Ofenatmosphäre sofort intensiv Partikel- oder Kugelgestrahlt, bis die Randtemperatur auf ca. 100 °C abgefallen ist. Das Werkstück wird dann langsam aktiv (durch z. B. Kühlung) oder passiv (durch z. B. Wärmeabstrahlung) abgekühlt.

Nunmehr haben sich durch die erfindungsgemäße Behandlung Druckeigenspannungen bis in eine Tiefe von ca. 500 µm ausgebildet, wie in Fig. 2 dargestellt. Auf der vertikalen Achse 16 ist hierbei eine Eigenspannung in MPa und auf der horizontalen Achse 18 ist eine Tiefe d in µm aufgetragen. Die Eigenspannungen sind als Tiefenverlauf 20 dargestellt mit einem Bereich 22. Die Eigenspannungen nehmen von der Oberfläche aus gesehen in das Werkstück 10 hinein zunächst zu und nach durchlaufen eines Kurvenminimums (d. h. maximaler Eigenspannung) wieder ab. Bei einer Tiefe d von etwa 500 µm hat der Tiefenverlauf 20 der Eigenspannung einen Nulldurchgang, d. h. es sind im wesentlichen keine Eigenspannungen mehr vorhanden. Im Gegensatz dazu erreicht man bei herkömmlichem Kugelstrahlen nur Tiefen bis zu 300 µm für Eigenspannungen, d. h. der Nulldurchgang des Tiefenverlaufes der Eigenspannungen ist bereits bei einer Tiefe d von 300 µm.

Somit ist z. B. ein Pleuel mit geringerem Querschnitt bei gleicher mechanischer Festigkeit als ein herkömmlich hergestelltes Pleuel erzielbar, wobei sich eine Gewichtseinsparung von > 30 % ergibt.

Die erfindungsgemäße Warmstrahlbehandlung ist auch auf andere Bauteile übertragbar, wie beispielsweise eine Feder (Achsfeder, Ventilfeder, Blattfeder), wodurch man gewichtsoptimierte Federn erzielt. Auch hier bewirkt das Strahlen bei Temperaturen von etwa. ≥ 500 °C eine Plastifizierung, bis die Randschicht 12 kälter als der Kern 14 ist, wodurch sich eine günstige Eigenspannungsverteilung einstellt. Dies bedeutet für Eigenschaften von derart behandelten Werkstücken, daß eine höhere Belastbarkeit und/oder eine Gewichtseinsparung erzielt wird. Grundsätzlich ist dieses Verfahren bei allen mit einem Partikelstrahl behandelten Werkstücken verwendbar.

### BEZUGSZEICHENLISTE

- 10: Pleuelsteg
- 12: Randschicht
- 14: Kern
- 16: vertikalen Achse
- 18: horizontalen Achse
- 20: Tiefenverlauf
- 22: Bereich
- d: Tiefe der Randschicht

## Patentansprüche

1. Verfahren zum Bearbeiten eines Werkstückes aus Stahl, insbesondere für ein Kraftfahrzeug, **dadurch gekennzeichnet, dass** das Werkstück nach dem Härten auf eine erste Temperatur im Bereich 500 °C bis 600 °C erwärmt und unmittelbar anschließend an die Erwärmung mit einem Strahl aus Festkörperteilchen behandelt wird, wobei hierdurch eine Randschicht bis in eine Tiefe d von 0.5 mm plastifiziert und schneller als ein Kern im Inneren des Werkstückes auf eine zweite Temperatur von 50 °C bis 200 °C abgekühlt wird, derart daß bei einer Tiefe von 0.5 mm der Tiefenverlauf (20) der Eigenspannung einen Nulldurchgang hat.

2. Verfahren nach Anspruch 1,
**dadurch gekennzeichnet, dass**
die Festkörperteilchen Kugeln und/oder Sandkörner sind.

3. Verfahren nach einem der vorhergehenden Ansprüche,
**dadurch gekennzeichnet, dass**
die zweite Temperatur einen Wert von weniger als 125 °C hat.

4. Verfahren nach einem der vorhergehenden Ansprüche,
**dadurch gekennzeichnet, dass**
der Stahl ein Federstahl ist.

5. Verfahren nach einem der vorhergehenden Ansprüche,
**dadurch gekennzeichnet, dass**
das Werkstück ein Pleuel, eine Achsfeder, eine Ventilfeder oder eine Blattfeder ist.

## Claims

1. Method of working a steel workpiece, in particular for a motor vehicle, **characterized in that** the workpiece, after the hardening, is heated to a first temperature within the range of 500°C to 600°C and, directly following the heating, is treated with a stream of solid particles, in the course of which a marginal layer is plasticized down to a depth d of 0.5 mm and is cooled down more rapidly than a core in the interior of the workpiece to a second temperature of 50°C to 200°C in such a way that the depth profile (20) of the residual stress has a zero passage at a depth of 0.5 mm.

2. Method according to Claim 1, **characterized in that** the solid particles are balls and/or sand grains.

3. Method according to one of the preceding claims, **characterized in that** the second temperature has a value of less than 125°C.

4. Method according to one of the preceding claims, **characterized in that** the steel is spring steel.

5. Method according to one of the preceding claims, **characterized in that** the workpiece is a connecting rod, an axle spring, a valve spring or a leaf spring.

## Revendications

1. Procédé d'usinage d'une pièce en acier, en particulier pour un véhicule automobile, **caractérisé en ce que** la pièce est échauffée après le durcissement à une première température dans le domaine de 500°C à 600°C et **en ce qu'**elle est traitée immédiatement après l'échauffement à l'aide d'un jet de particules de matières solides, une couche superficielle étant de ce fait plastifiée sur une profondeur d de 0,5 mm et étant refroidie, plus rapidement qu'un coeur à l'intérieur de la pièce, à une deuxième température de 50°C à 200°C, de telle manière qu'à une profondeur de 0,5 mm, la courbe en profondeur (20) de la contrainte interne ait un passage par zéro.

2. Procédé selon la revendication 1, **caractérisé en ce que** les particules de matières solides sont des billes et/ou des grains de sable.

3. Procédé selon l'une quelconque des revendications précédentes, **caractérisé en ce que** la deuxième température a une valeur de moins de 125°C.

4. Procédé selon l'une quelconque des revendications précédentes, **caractérisé en ce que** l'acier est un acier à ressorts.

5. Procédé selon l'une quelconque des revendications précédentes, **caractérisé en ce que** la pièce est une bielle, un ressort d'essieu, un ressort de soupape ou un ressort à lames.
